# EUROPÄISCHE PATENTSCHRIFT

(11) **EP 0 398 094 B1**
(45) Veröffentlichungstag und Bekanntmachung des Hinweises auf die Patenterteilung: **27.12.1995**
(21) Anmeldenummer: 90108480.6
(22) Anmeldetag: 05.05.1990
(51) Int. Cl.: D01F 6/66, D01D 5/08

(54) **Verfahren zur Herstellung von Mono- und Multifilamenten sowie Stapelfasern auf Basis von Polyarylensulfiden sowie hochfeste Polyarylensulfid-Fasern**
Process for the preparation of mono- and multifilaments or fibres from polyarylensulfide and high-tenacity polyarylensulfide fibres
Procédé pour la fabrication de mono- et multifilaments ou de fibres courtes de polyarylène-sulfide et fibres de polyarylène-sulfide à haute ténacité

(30) Priorität: 17.05.1989 DE 3916010; 01.03.1990 DE 4006397
(43) Veröffentlichungstag der Anmeldung: 22.11.1990
(73) Patentinhaber: BAYER AG, 51368 Leverkusen (DE)
(72) Erfinder: Anderheggen, Wolfgang, Dipl.-Ing., D-4047 Dormagen 1 (DE); Krämer, Michael, Dr,, D-4047 Dormagen 5 (DE); Vogelsgesang, Roland, Dr., D-5090 Leverkusen 3 (DE); Wagner, Wolfram, Dr., D-4047 Dormagen (DE); Olges, Wolfgang, Dipl.-Ing., D-4010 Hilden (DE); Dragovic, Thomas, Dipl.-Ing., D-5024 Pulheim 1 (DE)

(56) Entgegenhaltungen:
- EP-A- 0 195 422
- DE-A- 3 526 066
- PATENT ABSTRACTS OF JAPAN, Band 13, Nr. 575 (C-667)[3923], 19. Dezember 1989; & JP-A-1 239 126

## Beschreibung

Es werden Verfahren zur Herstellung von Mono- und Multifilamenten sowie Stapelfasern aus Multifilamenten auf der Basis von Polyarylensulfiden, vorzugsweise im wesentlichen Polyarylensulfiden, insbesondere im wesentlichen linearem Poly-p-phenylensulfid, mittels Schmelzspinnen, Mehrfachverstrecken und gegebenenfalls Kräuselung und Fixierung angegeben.

Durch die Behandlung von durch Anblasen der stabilisierten Spinnfäden in den ersten Streckstufen bei Temperaturen ≦100°C (vorzugsweise in Streckbädern, insbesondere in kochendem Wasser) werden die Kettenmoleküle orientiert; durch Nachverstreckung (in Heißluft) bei erhöhter Temperatur wird die für hohe Festigkeiten erforderliche Orientierung und Kristallinität erreicht. Die für die erfindungsgemäß effektive Verstreckung notwendigen Verweilzeiten in der 1. Stufe können nur in relativ engen Bereichen variiert werden, um anschließend die berechneten Orientierungen und Effekte, insbesondere hohe Festigkeiten, Kristallinitäten und Dichten zu erreichen. Zu lange Verweilzeiten bei Temperaturen > 100°C bewirken eine Längung des Materials ohne zusätzliche Orientierung und damit eine zu geringe Festigkeitserhöhung.

Zur Erhöhung von Kristallinität und Festigkeit kann sich im Falle der Mono- und Multifilamentherstellung an die Mehrfachverstreckung eine thermische Nachbehandlung anschließen, beim Stapelfaserverfahren wird zusätzlich gekräuselt, (spannungslos) fixiert und geschnitten. Beim bevorzugten Einsatz einer aerodynamischen Kräuseldüse muß erfindungsgemäß so verstreckt werden, daß dem Faserband ein ausreichend hoher Schrumpf verbleibt, der für die Kräuselung und weitere Verarbeitung bedeutsam ist. Mit der spannungslosen Fixierung wird die Kräuselung verbessert. Man erhält reißfestere Fasern mit ausreichend hoher Restkräuselung für die Weiterverarbeitung.

Fasern, textiler Titer ( bis ca. 20 dtex) bisher unbekannter Festigkeit von >6 cN/dtex, vorzugsweise >6,2 cN/dtex, insbesondere >6,4 cN/dtex, werden beansprucht.

Verfahren zur Herstellung von Mono- und Multifilamenten aus Polyphenylensulfid durch Schmelzeextrusion mit nachfolgender Ein- und Mehrfachverstreckung sind z.B. in den Patentschriften US 38 95 091, US 38 98 204, US 39 12 695, EP 283 520, JP 115 123 und JP 5 818 409 beschrieben. Dabei muß teilweise das Polyphenylensulfid vor dem Extrusionsvorgäng gehärtet (Curing) werden (s. EP-A 214 470 und 214 471). In der DE-OS 3 526 066 wird ausführlich Literatur zitiert, nach der PPS-Fasern hergestellt werden können (Spalte 1 und 2).

Es ist weiterhin aus US 40 98 776 und JP 138 209 bekannt, daß die durch die Verstreckung erreichbaren Festigkeitswerte durch eine zusätzliche thermische Behandlung erhöht werden können. Geeeignete Polyarylensulfide sind in der EP-A 171 021 beschrieben. Das Verstreckverhalten von PPS beschreiben P.L. Carr und I.M. Ward, Polymer, (1987),28, 2070-2076, jedoch können sie bei ihrem Verfahren nicht die beanspruchten hochorientierten Fasern mit Festigkeiten, wie von uns beansprucht erzielen.

Es wurde nun gefunden, daß die verschiedenen Verfahrensschritte in den Streckstufen bzw. Nachbehandlungen bestimmter Bedingungen bedürfen, um in diesem selektierten Bereich mit der Verstreckung auch die gewünschte Materialverfestigung zu erreichen. Unter Beachtung der Verweilzeit- und Temperatur-Bedingungen führt die erfindungsgemäße Mehrstufenverstreckung zu hochorientieren ten, hochkristallinen und hochfesten Mono- und Multifilamenten und nicht zu plastisch verformten Fadengebilden minderer Eigenschaftsgüte. Bevorzugt sind dabei im wesentlichen lineare Polyarylensulfide, insbesondere Polyphenylensulfide, gang besonders bevorzugt solche im wesentlichen linearer Struktur.

Verfahren zur Herstellung von gekräuselten Fasern aus Poly-p-phenylensulfid sind in der Literatur nicht bekannt.

Es war Aufgabe, die einzelnen verfahrenstechnischen Prozesse genau aufeinander abzustimmen, um neben einer für die Weiterverarbeitung ausreichend guten und stabilen Kräuselung auch gute textile Daten, insbesondere bislang unbekannte hohe Festigkeiten und Orientierungen, zu erhalten. Entsprechend dem Verfahren der Erfindung wurden insbesondere die Verweilzeiten in den Streckstufen, d.h. die Art der Streckung unter Aufteilung der Streckgrade und der Streckfeldtemperaturen zur Herstellung von Mono- und Multifilamenten und Fasern mit hoher Kristallinität, Orientierung und Festigkeit aufgefunden.

Gegenstand der Erfindung ist somit ein Verfahren zur Herstellung von Mono- und Multifilamenten bzw. Stapelfasern auf Basis von Polyarylensulfiden mittels Schmelzspinnen, Verstreckung und gegebenenfalls Fixierung, wobei
a) ein Polyarylensulfid, inbesondere ein im wesentlichen lineares Polyphenylensulfid ohne Granulat-Curing-Stufe, mit einer Schmelzviskosität von 30 bis 300 Pa.s, gemessen bei 306°C und einer Schergeschwindigkeit von γ = 1/1000 sec, schmelzversponnen wird,
b) gegebenenfalls die beim Spinnen unterhalb der Düse mit Luft, bevorzugt von 50 bis 150°C, oder einem anderen Gas angeblasen, bzw. Monofilamente von höherem Titer, entsprechend Durchmessern von 0,2 bis 2 mm, in einem Kühlbad abgekühlt werden, (dies ist das bevorzugte und vorteilhaftere Verfahren bei hoher Spinnleistung - (z.B. Multifilament-Spinnen)
c) die Mono- und Multifilamente, gegebenenfalls im Anschluß an die Mehrstufenverstreckung, spannungslos oder unter Spannung (bevorzugt unter Spannung) thermisch fixiert werden) dadurch gekennzeichnet, daß
d) die Mono- und Multifilamente des Spinngutes nach dem Spinnen mehrfach verstreckt werden und zwar
   1) in einer 1. Streckstufe unter Vermeidung des plastischen Fließens, d.h. einer Längung ohne wesentliche Orientierung, im Streckverhältnis γ₁ von 2,5 bis 5,0, bevorzugt 3,0 bis 5,0, besonders bevorzugt 3,5 bis 4,0, insbesondere in Wasserbädern mit Temperaturen von oberhalb 80°C, bevorzugt 95 bis 100°C, besonders bevorzugt in kochendem Wasser, unter Verweilzeiten bei dieser Temperatur von 0,1 bis 10 sec, bevorzugt 0,2 bis 0,8 sec,
   2) die Mono- und/oder Multifilamente in einer 2. Streckstufe, bevorzugt einem Streckbad bei 80 bis 100°C, insbesondere in kochendem Wasser, und unter Verweilzeiten bei dieser Temperatur von 0,1-10 sec, bevorzugt 0,1 bis 1,0 sec, bevorzugt 0,1-0,5 sec, so nachverstreckt, daß das Gesamtstreckverhältnis
      ${\text{γ}}_{\text{1,2}} \text{= γ₁ · γ₂ = 3,5 bis 7}$ beträgt und das Material so teilkristallisiert und orientiert ist, daß es
   3) in einer 3. Streckstufe entweder kontinuierlich oder diskontinuierlich, bevorzugt kontinuierlich bei Temperaturen von 150°C bis 260°C, insbesondere 180 bis 240°C im Heißluftkanal mit einem Streckverhältnis γ₃ in dieser Stufe von mehr als 1,05, z.B. 1,2 bis 1,6, insbesondere 1,4 bis 1,6, bei Verweilzeiten bei diesen Temperaturen von mehr als 0,1 sec, bevorzugt von 0,3 bis 10 sec, auf ein Gesamtstreckverhältnis γ_{1,2,3} von 3,7 bis 11,2 nachgestreckt wird.

Das Verfahren zur Herstellung von Stapelfasern ist insbesondere dadurch gekennzeichnet, daß das Multifilament
a) nach Erspinnung und Verstreckung entsprechend dem vorgehend zitierten Verfahren so verstreckt wird, daß ein Schrumpf von 2 bis 70 %, bevorzugt von 4 bis 15 %, verbleibt und
b) mechanisch oder aerodynamisch bzw. hydrodynamisch gekräuselt, bevorzugt aerodynamisch bzw. hydrodynamisch gekräuselt und
c) spannungslos zwischen 30 und 600 sec Dauer bei einer Temperatur von 150 bis 250°C, bevorzugt 180 bis 220°C, fixiert wird.

Weiterer Erfindungsgegenstand sind hochorientierte Polyarylensulfidfasern, vorzugsweise Polyphenylensulfidfasern von im wesentlichen linearer Struktur, mit Festigkeiten >6,0 cN/dtex, vorzugsweise ≧6,4 cN/dtex und insbesondere ≧7,0 cN/dtex. Sie besitzen im allgemeinen auch hohe Doppelbrechungswerte >0,46, Dichten ≧1,37 und Kristallinitäten ≧40 %.

### Beschreibung der Durchführungsform:

Das vorgetrocknete Granulat von Polyarylensulfiden, bevorzugt Poly-p-phenylensulfid im wesentlichen linearer Struktur (d.h. ohne Verwendung trifunktioneller Ausgangsverbindung) und ohne einen Curing-Prozeß bei der Herstellung (Trocknung bei 140°C während 4 Stunden) wird in einem Extruder bei 330°C aufgeschmolzen, über eine Spinnpumpe dosiert und durch eine 1-Loch-oder Viellochdüse extrudiert. Um eine oxidative Schädigung der Polyphenylensulfide und den Einzug von Gasblasen zu verhindern, steht der Extruder über einem Vorratsbehälter unter Vakuum. Monofile werden in einem Wasserbad abgekühlt, Multifilamente mit warmer Luft oder einem anderen Gas unterhalb der Düse angeblasen, um die Spinnbarkeit und das nachträgliche Verstreckverhalten einzustellen.

Die Abzugsgeschwindigkeiten liegen je nach Verfahren (dünne Filamente bei Schmelzeverspinnung in Luft oder dickere Filamente bei Abspinnung im Wasser) zwischen 10 und 5000 m/min, bevorzugt zwischen 20 und 300 m/min. Die langsamere Geschwindigkeit gilt für die Einspinnung in ein Wasserbad.

Es schließt sich eine mehrstufige Verstreckung an.

In Kriechversuchen wurden festgestellt, daß bei der Verstreckung von solchem Spinngut, z.B. in kochendem Wasser bei Verweilzeiten >1 sec, der Faden ohne zusätzliche Orientierung lediglich gelängt wird. Diese Aussage läßt sich anhand der Fig. 1 verdeutlichen, in der der Zusammenhang zwischen Streckgrad, Streckzeit und Fadenzugkraft (Vorlast) bei einem in heißem Wasser durchgeführten Kriechexperiment mit Spinngut nach Beispiel 2 dargestellt ist. Zunächst überraschend ist die hohe Dehnbarkeit des Materials von mehr als 1:10, selbst unter Einwirkung kleinster Belastungen. Für eine solche Verdehnung wird allerdings sehr viel Zeit benötigt. Röntgenografische Messungen zeigen dabei keine wesentliche Erhöhung der Orientierung der Kettenmoleküle (d.h. nur plastisches Fließen). Die Verstreckbarkeit zeigt ein Maximum bei ca. 0,1 sec Verweilzeit. Noch stärkere Fadenbelastungen erhöhen die Streckgeschwindigkeit, wobei latente Schwachstellen schneller wachsen und vorzeitig kritisch werden, was die Sicherheit entsprechender Verfahren einschränken kann.

Im erfindungsgemäßen Streckzeitbereich (0,1 - 10 sec, bevorzugt 0,1 - 1 sec) werden überraschenderweise jedoch röntgenografisch eine deutliche Orientierung festgestellt, welche mit abnehmender Streckzeit zunimmt. Deshalb sind die kürzeren Streckzeiten im erfindungsgemäßen Verfahren generell bevorzugt. Höhermolekulares Polyphenylensulfid zeigt bis in höhere Streckzeiten die röntgenografische Orientierung als niedermolekulares PPS. Die längeren Streckzeiten (in der ersten Streckstufe) sind daher bei den höhermolekularen PPS, weniger bei den weniger höhermolekularen PPS tragbar.

Im technischen Prozeß wird daher das Material in einer ersten Streckstufenkombination bei niedrigerer Temperatur zunächst nicht vollständig ausgereckt, es wird eine weitere Streckstufe angeschlossen. Dadurch kann mit insgesamt reduzierten Streckgeschwindigkeiten gearbeitet und das Material hinreichend schonend verstreckt werden.

Durch die zweifache Verstreckung (d1 und d2) bei relativ niedriger Temperatur (100°C max.) ergeben sich orientierte Mono-bzw. Multifilamente mit relativ geringer, aber deutlicher Kristallinität. Das Material erhält mit der erfindungsgemäßen Verstreckung bei relativ niedriger Temperatur (aufgrund des durch Spannung induzierten Kristallinitätsgrades) jedoch diejenige Thermostabilität, die seine Weiterbehandlung in einer nachgeschalteten Verstreckungsprozeßstufe bei höherer Temperatur erst erlaubt.

Die Nachverstreckung d3) wird bei Temperaturen oberhalb von 150°C, bevorzugt zwischen 180°C und 240°C, in heißen gasförmigen Medien (Heißluft) durchgeführt, wobei ein höherer Kristallinitätsgrad als nach der Verstreckung bei den niedrigeren Temperaturen (Stufen d1) und d2)) erreicht wird. Es wurde gefunden, daß die Fadentemperatur während der erfindungsgemäßen Verstreckung nach Stufe 3) denjenigen Temperaturbereich durchläuft, in dem die Halbwertszeit der Kristallisation ein Minimum hat und somit besonders schnell und effektiv erfolgt. Eine Nachverstreckung durch Kontakt-Heißverstreckung (z.B. über Metallplatten) ist zumeist weniger effektiv, führt auch (insbesondere bei dickeren Filamenten) zur ungleichmäßigen Behandlung.

Die Mehrfachverstreckung kann kontinuierlich oder diskontinuierlich mit Unterbrechung nach der zweistufigen Verstreckung hei niedriger Temperatur erfolgen, wird bevorzugt aber kontinuierlich vorgenommen.

Bei der kontinuierlichen Verstreckung ergeben sich wegen der begrenzten Apparateabmessungen geringe Verweilzeiten (z.B. 0,4 bis 0,7 sec) im Hochtemperaturstreckfeld.

Es kann mit einer Fixierung mit oder ohne Schrumpfzulassung, bevorzugt mit einer Fixierung unter Spannung, die Materialfestigkeit weiter verbessert werden.

Bei der diskontinuierlichen Verstreckung kann wegen der höheren Verweilzeit in der Hochtemperaturstreckstufe die Fixierung mit dieser Streckstufe kombiniert werden.

Für Monofile und Multifilamente ist das Verfahren nach der Verstreckung bzw. Fixierung abgeschlossen. Beim Stapelfaserverfahren schließen sich nach der Heißluftverstreckung eine Kräuselung der Multifilamente (gegebenenfalls mehrerer Spinnstellen, als Kabel zusammengefaßt) eine spannungslose Fixierung und ein Schneidvorgang an. Eine Kräuselung des Materials ist mit einem mechanischen,bevorzugt aber mit einem hydro- bzw. aerodynamischen Verfahren möglich, letzteres ist das materialschonendere, bevorzugte Verfahren. Bei diesem Verfahren wird mit einer Vorrichtung gekräuselt, die aus einem Kanal zum Transport von Filamenten durch eine sie umgebende Gas-bzw. Dampfströmung besteht, an den sich konzentrisch ein Stangenkäfig als Stauchkammer anschließt (z.B. DE 27 14 610 A1).

Ein zu hoher Kristallinitätsgrad und damit ein zu geringer Schrumpf des Materials setzt einer nachträglichen Fadenverformung bei diesem Kräuselverfahren einen zu hohen Widerstand entgegen. Da das Schrumpfverhalten durch die vorangeschalteten Streckstufen beeinflußbar ist und ein höher Schrumpf zu einer zu geringen Faserfestigkeit führt, muß die Verstreckung genau auf das Kräuselverfahren abgestimmt werden.

Dabei hat es sich als günstig erwiesen, Multifilamente so zu verstrecken, daß ein Schrumpf von mindestens 2 % verbleibt. Diesem Material kann mit einer Kräuseldüse unter Beaufschlagung von Heißluft oder Sattdampf einer Temperatur von 100°C bis 240°C, bevorzugt von 140°C bis 220°C, eine ausreichend hohe Kräuselung eingeprägt werden. Da mit zunehmenden Schrumpfwerten der verstreckten Fasern zwar die Kräuselung nach Schrumpfauslösung zunimmt, die Zugfestigkeit jedoch deutlich abnimmt, sollte der Schrumpf nicht > 70 %, bevorzugt nicht über 15 % eingestellt werden. Durch eine anschließende spannungslose Fixierung bei einer Temperatur von 150°C bis 250°C und einer Verweilzeit von 30 bis 600 sec läßt sich die Kräuselung noch verbessern.

Die Figur 2 zeigt die Abhängigkeit der Faserfestigkeit und der Restkräuselwerte von der Fixiertemperatur. Die Restkräuselwerte wurden nach DIN 53 840 bestimmt; sie ergeben sich aus
wobei l₂ die entkräuselte Länge bei einer Spannung von 10 mN/dtex und l₃ die gekräuselte Länge bei einer Spannung von 0,1 mN/dtex in Anschluß an die Belastung mit 10 mN/dtex bedeuten.

Die Restkräuselwerte steigen kontinuierlich mit der Fixiertemperatur an und können in dem gezeigten Beispiel bei einer Fixierdauer von 300 sec von 4 % auf über 12 % erhöht werden. Bei sehr hohen Fixiertemperaturen oberhalb 220°C steigen zwar die Restkräuselwerte noch weiter an, die Faserfestigkeiten fallen allerdings zu stark ab.

Das auf diese Weise hergestellte Kräuselband kann problemlos auf einer Schneide zu Stapelfasern variabler Länge geschnitten und weiterverarbeitet werden.

Im Sinne der Erfindung einzusetzende, im wesentlichen lineare PPS-Verbindungen können z.B. nach den DE-A-3 428 984/5/6 hergestellt werden, welche Verfahren durch Polykondensation unter Mitverwendung hochpolarer Lösungsmittel gekennzeichnet sind.

Die Fasern nach dem erfindungsgemäßen Verfahren können vorzugsweise im technischen Sektor Anwendung finden, z.B. bei der Heißgasentstaubung, Trocken- und Naßfiltration bis zu Trockenfilzen für Papiermaschinen, insbesondere in der Heißpassage, Reibbeläge, Dichtungen und Packungen, Nähfäden und elektrische Anwendungen in entsprechenden weiteren technischen Einsatzgebieten. Hitzeschutzkleidung kann im textilen Sektor auf Basis von Polyarylensulfid-, insbesondere Polyphenylensulid-Fasern aufgebaut werden.

### Beispiele

### Beispiel 1 (Monofilament)

Das bei 140°C 4 Stunden getrocknete Granulat eines im wesentlichen linearen, nicht einem thermischen Curing-Verfahren ausgesetzten Poly-p-phenylensulfids (Herstellung nach einem Verfahren in hochpolaren Lösungsmitteln) mit einer Schmelzviskosität von 90 Pa.s (gemessen bei 306°C und einer Schergeschwindigkeit von γ = 1/1000 s) wird in einem Extruder bei ca. 310°C aufgeschmolzen, über eine Einloch-Düse mit einem Bohrungsdurchmesser von 0,3 bis 1,6 mm extrudiert und in einem Wasserbad abgeschreckt. Die Abzugsgeschwindigkeit beträgt 100 m/min. Anschließend wird der Faden kontinuierlich in siedendem Wasser in Wannen von je 1,5 m Länge zweistufig verstreckt, wobei die Streckgrade in den einzelnen Stufen γ₁ = 3,5 und γ₂ = 1,3 betragen und in einem 4 m langen, auf 200°C erwärmten Heißluftkanal um 30 % nachgereckt. Es ergeben sich folgende textile Daten:

| | |
|---|---|
| Titer: | 980 dtex |
| Festigkeit (nach Verspinnen und erfindungsgemäßen Verstrecken plus Fixieren) | 5,0 cN/dtex |
| Reißdehnung: | 20 % |
| Knotenfestigkeit: | 75 % |
| Modul: | 60 cN/dtex |
| Fadengleichmäßigkeit (Uster): | 3 % |

### Beispiel 2 (Multifilament/textiler Titer)

Das getrocknete Granulat von Beispiel 1 wird in einem Extruder bei ca. 310°C aufgeschmolzen und über eine 100-Lochdüse extrudiert. Die Multifilamente werden mit 80°C warmer Luft angeblasen und mit 100 m/min abgezogen. Sie werden kontinuierlich in siedendem Wasser in Wannen von je 1,5 m Länge zweistufig verstreckt, wobei die Streckgrade in den einzelnen Stufen γ₁ = 3,5 und γ₂ = 1,3 betragen und in einem 4 m langen, auf 225°C erwärmten Heißluftkanal um 25 % nachgereckt. Vor dem Aufspulen werden die Multifilamente bei 200°C unter Spannung 30 Sekunden lang fixiert. Es ergeben sich folgende Daten:

| | |
|---|---|
| Titer: | 3,3 dtex |
| Festigkeit: | 6,2 cN/dtex |
| Reißdehnung: | 13 % |
| Kochschrumpf: | 4 % |
| Thermoschrumpf bei 200°C: | 7 % |

Es hat sich in weiteren Experimenten gezeigt, daß sich mit hoch höhermolekularen PPS > 100 Pa.s/angegebenen Meßbedingungen noch höhere Fadenfestigkeiten erzielen lassen.

### Beispiel 3 (Multifilament)

Ein getrocknetes Granulat von im wesentlichen linearem Poly-p-phenylensulfid mit einer Schmelzviskosität von 120 Pa.s wird in einem Extruder bei ca. 315°C aufgeschmolzen und über eine 400-Lochdüse extrudiert. Die Multifilamente werden mit 80°C warmer Luft angeblasen und mit 100 m/min abgezogen. Sie werden kontinuierlich in siedendem Wasser in Wannen von je 1,5 m Länge zweistufig verstreckt, wobei die Streckgrade in den einzelnen Stufen γ₁ = 3,5 und γ₂ = 1,3 betragen und in einem 4 m langen, auf 225°C erwärmten Heißluftkanal um 15 % nachgereckt. Das Multifilamentband wird einer Kräuseldüse zugeführt, bei 150°C gekräuselt und anschließend bei 190°C vor dem Schneidvorgang spannungslos mit einer Verweilzeit von 240 sec fixiert. Es ergeben sich folgende Einzelfaserwerte:

| | |
|---|---|
| Titer: | 3,4 dtex |
| Festigkeit: | 5,5 cN/dtex |
| Reißdehnung: | 20 % |
| Kochschrumpf: | 0 % |
| Thermoschrumpf bei 200°C: | 4 % |
| Restkräuselung: | 10 % |

Durch die Fixierung wird eine Stabilisierung der gekräuselten Fäden gegen Längenänderung bei Temperatureinwirkung, erreicht.

Die Weitwinkeldiagramme aus verschiedenen Stufen der PPS-Faserherstellung zeigen ganz allgemein, daß das Spinngut nach dem Spinnen amorph und nicht orientiert ist. Die Beugungsversuche an verstrecktem und fixiertem PPS entsprechender Erfindung zeigen, daß dieses Material hochorientiert und hochkristallin vorliegt.

Die Röntgenkleinwinkelstreuung zeigt einen diskreten Reflex, der einer Langperiode von 100 bis 150 Å zuzuordnen ist. Aus diesen und anderen Messungen wird geschlossen, daß kristallines PPS in einer Zweiphasenstruktur mit disproportionierten amorphen und kristallinen Bereichen vorliegt. Für die Kristallinität von getemperten, ausfixierten PPS-Fasern nach dem erfindungsgemäßen Verfahren wurden Werte von über 40 % Kristallinität bei Dichten um 1,37 g/cm³ gefunden (die Dichte des amorphen Materials ist etwa 1,32 g/cm³, der theoretisch errechnete Wert für 100 % kristallines Material ist etwa 1,43). - Messung der Dichte durch Auftrieb in Wasser -

Die Resistenz gegen fast alle organischen Substanzen der Fasern ist ausgezeichnet und so ist bis heute kein Lösungsmittel bekannt, das PPS unter 200°C auflöst.

### Beispiel 4 (Multifilament)

Getrocknetes Granulat mit einer Schmelzeviskosität von 140 Pa.s (gemessen bei 306°C und einer Schergewindigkeit von γ = 1000 s⁻¹) wird in einem Extruder bei 315°C aufgeschmolzen und über eine 24 Lochdüse extrudiert. Die Filamente werden mit 60 m/min abgezogen und kontinuierlich in siedendem Wasser in Wannen von je 1,5 m Länge zweistufig verstreckt, wobei die Streckgrade in den einzelnen Stufen γ₁ = 3,0 und γ₂ = 1,5 betragen und anschließend aufgespult.

In einem 4 m langen, auf 230°C erwärmten Heißluftkanal werden die Filamente bei einer Einlaufgeschwindigkeit von 30 m/min um 19% nachgereckt.

Es ergeben sich folgende textile Daten:

| | |
|---|---|
| Titer: | 11,4 dtex |
| Festigkeit: | 7,6 cN/dtex |
| Reißdehnung: | 16 % |
| Dichte: | >1,375 g/cm³ |

Die optische Doppelbrechung an der hochorientierten Faser beträgt 0,468. Dies ist ein besonders hoher Wert, wie er für die nach erfindungsgemäß hergestellten Fasern mit hoher Festigkeit allgemein (>0,460) gültig erscheint. - Messung der Doppelbrechung mittels einem Drehkompensator nach Elvinghaus mit Kompensationsplatten aus Kalkspat.

## Patentansprüche

1. Verfahren zur Herstellung von Mono- und Multifilamenten bzw. Stapelfasern auf Basis von linearem Polyarylensulfid mittels Schmelzspinnen, Verstreckung und gegebenenfalls Fixierung, wobei
a) ein Polyarylensulfid ohne Granulat-Curing-Stufe mit einer Schmelzviskosität von 30 bis 300 Pa.s, gemessen bei 306°C und einer Schergeschwindigkeit von γ = 1/1000 sec, schmelzversponnen wird,
b) gegebenenfalls Filamente beim Spinnen unterhalb der Düse mit Luft, bevorzugt von 50 bis 150°C, oder einem anderen inerten Gas angeblasen,
bzw. Monofilamente von höherem Titer, entsprechend Durchmessern von 0,2 bis 2 mm, in einem Kühlbad abgekühlt werden,
c) die Mono- und Multifilamente, gegebenenfalls direkt im Anschluß an die Verstreckung und gegebenenfalls nach einer Kräuselung, spannungslos oder unter Spannung (bevorzugt unter Spannung) thermisch fixiert werden, dadurch gekennzeichnet, daß
d) die Mono- und Multifilamente des Spinngutes nach dem Spinnen mehrfach verstreckt werden und zwar
1) in einer 1. Streckstufe unter Vermeidung des plastischen Fließens, d.h. einer Längung ohne wesentliche Orientierung, im Streckverhältnis γ₁ 2,5 bis 5,0, bevorzugt von 3,0 bis 5,0, besonders bevorzugt 3,5 bis 4,0, insbesondere in Wasserbädern mit Temperaturen von oberhalb 80°C, bevorzugt 95 bis 100°C, besonders bevorzugt in kochendem Wasser, unter Verweilzeiten bei dieser Temperatur von 0,1 bis 10 sec, bevorzugt 0,1 bis 1,0 sec, besonders bevorzugt 0,2 bis 0,8 sec,
2) die Mono- und/oder Multifilamente in einer 2. Streckstufe, bevorzugt einem Streckbad bei 80 bis 100°C, insbesondere in kochendem Wasser, und unter Verweilzeiten bei dieser Temperatur von 0,1 - 10 sec, so nachverstreckt, daß das Gesamtstreckverhältnis ${\text{γ}}_{\text{1,2}} \text{= γ₁ . γ₂ = 3,5 bis 7}$ beträgt und das Material hierdurch so teilkristallisiert und orientiert ist, daß es
3) in einer 3. Streckstufe entweder kontinuierlich oder diskontinuierlich, bevorzugt kontinuierlich, bei Temperaturen von 150°C bis 260°C, insbesondere 180 bis 240°C in heißen Gasen (bevorzugt in einem Heißluftkanal mit einem Streckverhältnis γ₃ in dieser Stufe von mehr als 1,05, z.B. 1,2 bis 1,6, insbesondere 1,4 bis 1,6, bei Verweilzeiten bei diesen Temperaturen von mehr als 0,1 sec, bevorzugt von 0,3 bis 10 sec, auf ein Gesamtstreckverhältnis γ_{1,2,3} von 3,7 bis 11,2 nachgestreckt wird.

2. Verfahren nach Anspruch 1, dadurch gekennzeichnet, daß im wesentlichen lineares Polyphenylensulfid, vorzugsweise durch Kondensation in hochpolaren Lösungsmitteln und ohne Nachcuring hergestellt, eingesetzt wird.

3. Verfahren zur Herstellung von Polyphenylensulfid-Stapelfasern aus Multifilamenten nach Ansprüchen 1 und 2, dadurch gekennzeichnet, daß
a) das Multifilament nach Erspinnung und Verstreckung entsprechend Anspruch 1 (Stufen a) bis c)) so verstreckt wird, daß ein Schrumpf von 2 bis 70 %, bevorzugt von 4 bis 15 %, verbleibt und
b) mechanisch oder aerodynamisch bzw. hydrodynamisch gekräuselt, bevorzugt aerodynamisch bzw. hydrodynamisch gekräuselt und
c) spannungslos zwischen 30 und 600 sec bei einer Temperatur von 150 bis 250°C, bevorzugt 180 bis 220°C, fixiert wird

4. Gegebenenfalls gekräuselte Fasern aus Polyarylensulfiden, bevorzugt im wesentlichen linearen Polyphenylensulfiden, mit einer Reißfestigkeit ≧ 6,0 cN/dtex.

5. Fasern nach Anspruch 4, dadurch gekennzeichnet, daß die Fasern eine Dichte ≧1,37 und eine Kristallinität > 40 % besitzen.

6. Gekräuselte Fasern nach Ansprüchen 4 und 5, dadurch gekennzeichnet, daß sie eine Kräuseldehnung von < 15 % und eine stabile Kräuselung besitzen.

7. Fasern nach Ansprüchen 4 bis 6, dadurch gekennzeichnet, daß sie eine Reißfestigkeit >6,4 cN/dtex besitzen.

## Claims

1. A process for the production of mono- and multifilaments and staple fibres based on linear polyarylene sulfide by melt spinning, stretching and optionally setting,
a) uncured granules of a polyarylene sulfide having a melt viscosity of 30 to 300 Pa.s, as measured at 306°C and at a shear rate γ of 1/1,000 s, being melt-spun,
b) air, preferably at 50 to 150°C, or another inert gas optionally being blown onto the filaments beneath the nozzle during spinning
or monofilaments of relatively high denier, corresponding to diameters of 0.2 to 2 mm, being cooled in a cooling bath,
c) the mono- and multifilaments being heat-fixed in the absence of tension or under tension (preferably under tension), optionally immediately after stretching and optionally after crimping,
characterized in that
d) the mono- and multifilaments of the spun material are subjected after spinning to multistage stretching as follows:
1) in a first stretching stage avoiding plastic flow, i.e. elongation with no significant orientation, in a stretching ratio γ₁ of 2.5 to 5.0, preferably 3.0 to 5.0 and, more preferably 3.5 to 4.0, preferably in water baths with temperatures above 80°C and preferably from 95 to 100°C, more preferably in boiling water, with residence times at that temperature of 0.1 to 10 seconds, preferably 0.1 to 1.0 second and, more preferably, 0.2 to 0.8 second,
2) in a second stretching stage, the mono- and/or multifilaments are afterstretched, preferably in a stretching bath at 80 to 100°C, more especially in boiling water, with residence times at that temperature of 0.1 to 10 seconds, so that the overall stretching ratio ${\text{γ}}_{\text{1,2}} \text{= γ₁ · γ₂ = 3.5 to 7}$ and the material is thus partly crystallized and oriented so that
3) in a third stretching stage it can be afterstretched either continuously or discontinuously, preferably continuously, at temperatures of 150 to 260°C and more particularly at temperatures of 180 to 240°C in hot gases (preferably in a hot air tunnel) with a stretching ratio γ₃ in this stage of more than 1.05, for example from 1.2 to 1.6 and more especially from 1.4 to 1.6, with residence times at these temperatures of longer than 0.1 second and preferably from 0.3 to 10 seconds to an overall stretching ratio γ_{1,2,3,} of 3.7 to 11.2.

2. A process as claimed in claim 1, characterized in that substantially linear polyphenylene sulfide, preferably produced by condensation in highly polar solvents and without post-curing, is used.

3. A process for the production of polyphenylene sulfide staple fibres from multifilaments as claimed in claims 1 and 2, characterized in that the multifilament
a) after spinning and stretching in accordance with claim 1 (steps a) to c)), is stretched in such a way that it is left with a shrinkage of 2 to 70% and preferably 4 to 15% and
b) is mechanically or aerodynamically or hydrodynamically crimped, preferably aerodynamically or hydrodynamically crimped, and
c) is set in the absence of tension for between 30 and 600 seconds at a temperature of 150 to 250°C and preferably at a temperature of 180 to 220°C.

4. Optionally crimped fibres of polyarylene sulfides, preferably substantially linear polyphenylene sulfides, with a tensile strength of ≧ 6.0 cN/dtex.

5. Fibres as claimed in claim 4, characterized in that the fibres have a density of ≧ 1.37 and a crystallinity of ≧ 40%.

6. Crimped fibres as claimed in claims 4 and 5, characterized in that they have a crimp elongation of < 15% and a stable crimp.

7. Fibres as claimed in claims 4 to 6, characterized in that they have a tensile strength of > 6.4 cN/dtex.

## Revendications

1. Procédé pour la fabrication de mono- et multifilaments ou de fibres courtes à base d'un sulfure de polyarylène linéaire par filage à l'état fondu, étirage et le cas échéant fixation, dans lequel
a) on file à l'état fondu un sulfure de polyarylène qui n'a pas été soumis à durcissement à l'état de granulés, ayant une viscosité à l'état fondu de 30 à 300 Pa.s, la mesure étant faite à 306°C sous une vitesse de cisaillement γ = 1/1000 s,
b) le cas échéant, au filage, on souffle les filaments au-dessous de la filière par de l'air, de préférence à une température de 50 à 150°C, ou un autre gaz inerte, ou bien dans le cas de monofilaments à haut titre, correspondant à des diamètres de 0,2 à 2 mm, on refroidit dans un bain,
c) on soumet les mono- et multifilaments à fixation à la chaleur sans tension ou sous tension (de préférence sous tension) le cas échéant directement après l'étirage et le cas échéant après un frisage, ce procédé se caractérisant en ce que
d) les mono- et multifilaments de matière, après filage, sont soumis à plusieurs étirages, à savoir
1) dans un premier stade d'étirage, en évitant l'écoulement plastique, c'est-à-dire un allongement sans orientation notable, à un rapport d'étirage de γ₁ de 2,5 à 5,0, de préférence 3,0 à 5,0, plus spécialement 3,5 à 4,0, plus spécialement dans des bains d'eau à des températures supérieures à 80°C, de préférence de 95 à 100°C et plus spécialement dans l'eau bouillante, avec des durées de maintien à ces températures qui sont de 0,1 à 10 s, de préférence de 0,1 à 1,0 s, et plus spécialement de 0,2 à 0,8 s,
2) dans un deuxième stade d'étirage, les mono- et/ou multifilaments sont soumis à étirage complémentaire, de préférence dans un bain d'étirage à des températures de 80 à 100°C, plus spécialement dans l'eau bouillante, et avec des durées de maintien à ces températures qui sont de 0,1 à 10 s, et à un rapport d'étirage tel que le rapport d'étirage total ${\text{γ}}_{\text{1,2}} \text{= γ₁ . γ₂ = 3,5 à 7}$ , et que la matière acquiert ainsi une cristallisation partielle et une orientation au point que
3) elles soient soumises dans un troisième stade d'étirage en continu ou en discontinu, de préférence en continu, à un étirage complémentaire à des températures de 150 à 260°C, plus spécialement de 180 à 240°C dans des gaz chauds (de préférence dans un tunnel à air chaud) à un rapport d'étirage γ₃ dans ce stade supérieur à 1,05, par exemple de 1,2 à 1,6, plus spécialement de 1,4 à 1,6, avec des durées de maintien à ces températures supérieures à 0,1 s, et de préférence de 0,3 à 10 s, à un rapport d'étirage total γ_{1,2,3} de 3,7 à 11,2.

2. Procédé selon la revendication 1, caractérisé en ce que l'on utilise un sulfure de polyphénylène essentiellement linéaire préparé de préférence par condensation dans des solvants fortement polaires et non soumis à réticulation.

3. Procédé pour la préparation de fibres courtes en sulfure de polyphénylène à partir de multifilaments selon les revendications 1 et 2 caractérisé en ce que
a) après filage et étirage selon la revendication 1 (stades a) à c)) on étire les multifilaments en sorte qu'il subsiste une rétraction de 2 à 70 %, de préférence de 4 à 15 % et
b) on soumet à frisage mécanique ou aérodynamique ou hydrodynamique, de préférence aérodynamique ou hydrodynamique et
c) on fixe sans tension à des températures de 150 à 250°C, de préférence de 180 à 220°C dans des durées de 30 à 600 s.

4. Fibres éventuellement frisées, en sulfures de polyarylène, de préférence en sulfures de polyphénylène essentiellement linéaires, ayant une résistance à la rupture supérieure ou égale à 6,0 cN/dtex.

5. Fibres selon la revendication 4, caractérisées en ce qu'elles ont une densité supérieure ou égale à 1,37 et une cristallinité supérieure à 40 %.

6. Fibres frisées selon les revendications 4 et 5, caractérisées en ce qu'elles ont un allongement de frisure inférieur à 15 % et une frisure stable.

7. Fibres selon les revendications 4 à 6, caractérisées en ce qu'elles ont une résistance à la rupture supérieure à 6,4 cN/dtex.
